# EUROPÄISCHE PATENTSCHRIFT

(11) **EP 0 586 411 B1**
(45) Veröffentlichungstag und Bekanntmachung des Hinweises auf die Patenterteilung: **19.07.1995**
(21) Anmeldenummer: 92909684.0
(22) Anmeldetag: 13.05.1992
(51) Int. Cl.: H01H 1/02

(54) **KONTAKTWERKSTOFF AUF SILBERBASIS ZUR VERWENDUNG IN SCHALTGERÄTEN DER ENERGIETECHNIK SOWIE VERFAHREN ZUR HERSTELLUNG VON KONTAKTSTÜCKEN AUS DIESEM WERKSTOFF**
SILVER-BASED CONTACT MATERIAL FOR USE IN POWER-ENGINEERING SWITCHGEAR, AND A METHOD OF MANUFACTURING CONTACTS MADE OF THIS MATERIAL
MATERIAU DE CONTACT A BASE D'ARGENT POUR L'UTILISATION DANS DES APPAREILS DE COMMUTATION EN TECHNOLOGIE DES COURANTS FORTS, AINSI QUE PROCEDE POUR LA FABRICATION DE PIECES DE CONTACT EN CE MATERIAU

(30) Priorität: 27.05.1991 DE 4117312
(43) Veröffentlichungstag der Anmeldung: 16.03.1994
(73) Patentinhaber: SIEMENS AKTIENGESELLSCHAFT, 80333 München (DE)
(72) Erfinder: HAUNER, Franz, D-8551 Röttenbach (DE); HAUFE, Wolfgang, D-8021 Hessdorf (DE)
(86) Internationale Anmeldenummer: DE9200384
(87) Internationale Veröffentlichungsnummer: WO9222079

(56) Entgegenhaltungen:
- EP-A- 0 294 693
- EP-A- 0 338 401
- WO-A-89/10417
- DE-C- 747 830
- DE-C- 888 178
- US-A- 3 511 953

## Beschreibung

Die Erfindung bezieht sich auf eine Verbesserung eines Kontaktwerkstoffs auf Silberbasis zur Verwendung in Schaltgeräten der Energietechnik, insbesondere für Kontaktstücke in Niederspannungsschaltern, der neben Silber als weitere Wirkkomponenten wenigstens ein höher schmelzendes Metall, eine Metalllegierung oder eine Metallverbindung enthält. Darüber hinaus bezieht sich die Erfindung auch auf ein Verfahren zur Herstellung von Kontaktstücken aus einem derartigen Werkstoff.

Für Kontaktstücke in Niederspannungsschaltgeräten der Energie- technik, z.B. in Leistungsschaltern sowie in Gleichstrom-, Motor- und Hilfsschützen, haben sich Kontaktwerkstoffe des Systems Silber- Metall (AgMe) seit langem bewährt. Vertreter dieses Systems sind beispielsweise Silber-Nickel (AgNi) und Silber-Eisen (AgFe).

Silber-Nickel hat vorteilhafte Kontakteigenschaften, die zusammen mit den Prüfmethoden für Kontaktwerkstoffe beispielsweise in INT.J. Powder Metallurgy and Powder Technology, Vol. 12 (1976), P 215 - 228 beschrieben sind. Nachteilig ist jedoch, daß insbesondere Nickelstaub schädliche Auswirkungen auf den menschlichen Organismus hat.

Die Verwendung von Eisen in Kontaktwerkstoffen auf Silber-Basis ist verschiedendlich vorgeschlagen worden. Es hat sich jedoch gezeigt, daß Silber-Eisen noch nicht die gestellten Forderungen erfüllt, da bei Dauerstromführung derartiger Kontaktstücke eine zu hohe Erwärmung auftritt, die durch eine kontaktwiderstandserhöhende Deckschichtbildung in diesem System erklärt werden kann. Weiterhin ist aus der DE-OS 3 813 311 (WO-A-89/10417) ein Sinterkontaktwerkstoff der eingangs genannten Art bekannt, der neben Silber als Wirkkomponente wenigstens Eisen und/oder Titan enthält. Speziell dann, wenn das Eisen und das Titan in legierter Form vorliegen und eine intermetallische Verbindung bilden, wurden gute Ergebnisse bei Schaltversuchen beobachtet. Gegebenenfalls können dabei als weitere Wirkkomponenten Nitride, Karbide und/oder Boride von Metallen, insbesondere von Titan, vorhanden sein.

Weiterhin wird mit der DE-C-38 16 895 die Verwendung eines Silber-Eisen-Werkstoffes mit 3 bis 30 Gew.-% Eisen und einen oder mehreren der Zusätze Mangan, Kupfer, Zink, Antimon, Wismutoxid, Molybdänoxid, Wolframoxid, Chromnitrid in Mengen von insgesamt 0,05 bi 5 Gew.-%, Rest Silber für elektrische Kontakte vorgeschlagen.. Schließlich ist aus der DE-A-39 11 904 ein pulvermetallurgisches Verfahren zum Herstellen eines Halbzeugs für elektrische Kontakte aus einem Verbundwerkstoff auf Silberbasis mit Eisen bekannt, bei dem 5 bis 50 Gew.-% Eisen als erstem Nebenbestandteil und 0 bis 5 Gew.-% eines zweiten Nebenbestandteils aus einer oder mehreren Substanzen aus der Gruppe, welche die Metalle Titan, Zirkon, Niob, Tantal, Molybdän, Mangan, Kupfer und Zink sowie ihre Oxide und ihre Karbide enthält, verwendet werden.

Die DE-C-888 178 gibt einen Kontaktwerkstoff an, der Silber, Rhenium und Eisen enthalten kann.

Ausgehend von obigem Stand der Technik ist es Aufgabe der Erfindung, einen weiteren Kontaktwerkstoff auf Silber-Eisen-Basis und das zugehörige Herstellungsfahren aufzufinden. Der neue Werkstoff soll sich durch geringe Kontakterwärmung mit stabilem Erwärmungsverhalten, vertretbarer Verschweißneigung und eine hohe Lebensdauer in bezug auf vorgegebene Schaltstromstärken auszeichnen.

Die Aufgabe ist erfindungsgemäß bei einem Werkstoff der eingangs genannten Art dadurch gelöst, daß als Wirkkomponenten in Kombination Eisen in Massenanteilen zwischen 1 und 50 % und Rhenium in Massenanteilen zwischen 0,01 und 5 % vorliegen. Zur Fertigung von Kontaktstücken aus dem erfindungsgemäßen Werkstoff können das Eisen und das Rhenium in Form von Reinmetallen und/oder als Legierung dem Silber hinzugefügt sein, wobei die Herstellung des Werkstoffes pulvermetallurgisch erfolgt. Das Verhältnis der Massenanteile von Eisen zu Rhenium kann zwischen etwa 4:1 und etwa 20:1 liegen.

Im Rahmen vorliegender Erfindung wurde erkannt, daß speziell Rhenium in Kombination mit Eisen und Silber das Eigenschaftsspektrum als Kontaktwerkstoff verbessert. Die Verwendung von Rhenium in Kombination mit Silber wurde zwar bereits schon in der Fachliteratur vorgeschlagen. Dort wurde allerdings das Rhenium als einzige Komponente mit vergleichsweise hohem Anteil, beispielsweise um 20 Masseprozent, vorgesehen. Aufgrund des hohen Preises hat sich ein derartiger Werkstoff nicht durchsetzen können. Im Rahmen der Erfindung wurde nunmehr erkannt, daß Rhenium bereits als Minderkomponente einen Silber- Eisen-Werkstoff im erwünschten Maße verbessert.

In vorzugsweiser Weiterbildung der Erfindung wird der Eisengehalt erheblich geringer als 50 % liegen. Insbesondere wird bei einem derartigen Werkstoff das Eisen in Massenanteilen von 2 bis 25 % und das Rhenium in Massenanteilen von 0,1 bis 3 % vorliegen. Besonders vorteilhafte Ergebnisse haben Schaltversuche mit Kontaktwerkstoffen ergeben, bei denen das Eisen in Massenanteilen von 2 bis 10 % und das Rhenium in Massenanteilen von 0,1 bis 1 % vorliegen. Der Gesamtvolumenanteil der beiden Wirkkomponenten kann dabei in vergleichsweise weiten Grenzen schwanken. Beispielsweise liegt er bei 6, 12 oder 18 %.

Weitere Einzelheiten und Vorteile der Erfindung ergeben sich aus der nachfolgenden Beschreibung von Ausführungsbeispielen in Verbindung mit den weiteren Unteransprüchen. Dabei wird einerseits auf unterschiedliche Verfahren zur Herstellung des beanspruchten Werkstoffes und andererseits auf die beigefügte Tabelle mit Einzelbeispielen für konkrete Werkstoffzusammen- setzungen gemäß der Erfindung eingegangen.

In der Tabelle sind Meßwerte für die Übertemperatur der beanspruchten Werkstoffe, die jeweils an der Kontaktbrücke des Schaltgerätes gemessen wurden, angegeben. In der ersten Spalte der Temperaturmeßwerte ist die maximale Übertemperatur (T_{Ü max}) und in der zweiten Spalte die mittlere Brückentemperatur (T_{Ü}) enthalten, die sich jeweils als Temperaturdifferenz zur Raumtemperatur ergeben. Die Temperaturmeßwerte wurden bei Versuchen mit einem 15 KW-Schütz bis zu einer Schaltzahl von nₛ = 50.000 Schaltungen ermittelt.

Die Tabelle umfaßt sechs Ausführungsbeispiele mit aussagekräftigen Zusammensetzungen des beanspruchten Silber-Eisen-Rhenium-Kontaktwerkstoffes. Dabei ist die Herstellung des eigentlichen Werkstoffes und die Fertigung der diesbezüglichen Kontaktstücke nach teilweise unterschiedlichen Methoden erfolgt. Die Meßwerte der einzelnen AgFeRe-Werkstoffe werden mit AgFe9 sowie AgRe20 und mit Reinsilber verglichen. Auf die Ergebnisse wird weiter unten im einzelnen eingegangen.

### Erstes Herstellungsverfahren:

Zur Herstellung eines Kontaktwerkstoffes Ag(FeRe20)5,7 wird zunächst aus 80 Anteilen Eisen und 20 Anteilen Rhenium eine Eisen-Rhenium-Legierung erschmolzen. Diese Legierungsschmelze wird mittels bekannter Methoden im schmelzflüssigen Zustand verdüst, so daß jeweils ein FeRe-Verbundpulver vorliegt. Aus dem Pulver wird eine Teilchengröße von etwa 25 »m abgesiebt.

Dem Legierungspulver wird anschließend eine entsprechende Menge handelsüblichen Silber-Pulvers zugewogen, so daß ein Werkstoff mit Massenanteilen von 5,7 Eisen-Rhenium und Rest Silber entsteht. Nach Naßmischen über einen geeigneten Zeitraum werden aus der Pulvermischung Formteile bei einem Druck von ca. 200 MPa zu Kontaktstücken gepreßt. Für eine sichere Verbindungstechnik des Kontaktstückes mit dem Kontaktstückträger durch Hartlöten kann es vorteilhaft sein, bei diesem Preßvorgang eine zweite Schicht aus Reinsilber gemeinsam mit der eigentlichen Kontaktschicht zu einem Zweischichten-Kontaktstück zu verpressen.

Es erfolgt eine Sinterung der Formteile bei einer Temperatur von ca. 850 °C über etwa eine Stunde im Vakuum oder unter Schutzgas. Zur Erzielung einer möglichst geringen Porosität der fertigen Kontaktstücke werden anschließend die Sinterkörper bei einem Druck von ca. 1000 MPa nachgepreßt und nochmals bei ca. 650 °C etwa eine Stunde im Vakuum oder unter Schutzgas gesintert. Das Kalibrieren der so hergestellten Kontaktstücke erfolgt wiederum bei einem Druck von ca. 1000 MPa.

Bei einem gleichen Vorgehen können die Anteile von Silber und FeRe-Legierung variiert werden. Untersucht wurde speziell ein Werkstoff mit 9,9 Massenanteilen FeRe20, Rest Silber.

### Zweites Herstellungsverfahren:

In einem anderen Verfahren werden separate Pulver aus Eisen, Rhenium und Silber als Ausgangsmaterial verwendet. Durch Naßmischen der Einzelpulver wird eine Pulvermischung zubereitet. Aus der Pulvermischung werden zunächst über die sogenannte Strangpreßtechnik Bänder oder Drähte des Werkstoffes als Halbzeug hergestellt. Die Verfahrensbedingungen hinsichtlich Temperatur einerseits und Druck andererseits liegen dabei in der bekannten Größenordnung. Von dem so erzeugten Halbzeug lassen sich dann Kontaktstücke mit Richtgefüge abtrennen.

Mit der Pulvermetallurgischen Methode zur Herstellung der Zusatzkomponenten wurden drei Werkstoffe hergestellt, bei denen das Verhältnis von Eisen zu Rhenium bei etwa 4 : 1 oder 9 : 1 liegt. Der Gesamtanteil der Zusatzkomponenten wurde alternativ zu 5,3 m %, 5,7 m % und 9,4 m % gewählt. Ein weiterer Werkstoff wurde mit einem Verhältnis von Eisen zu Rhenium von 19:1 und einem Gesamtanteil der Zusatzkomponenten von 8,8 m % hergestellt.

Es ist auch möglich, die beispielhaft angegebenen unterschiedlichen Methoden bei der Herstellung der Zusatzkomponenten einerseits und der Herstellung der Kontakte andererseits in anderer Weise miteinander zu kombinieren. Insbesondere kann das Herstellen der Legierungen bzw. der Pulvermischungen durch sogenanntes mechanisches Legieren von einkomponentigen Einzelpulvern erfolgen. Dadurch werden die Gefügeeigenschaften des fertigen Werkstoffes vorteilhaft beeinflußt.

Die Tabelle zeigt, daß bei allen fünf Beispielen des nach unterschiedlichen Verfahren erfindungsgemäßen Werkstoffes bzw. der daraus gefertigten Kontaktstücke hinreichende Schaltzahlen vorliegen, die in jedem Fall mehr als 50.000 betragen. Derartige Schaltzahlen sind bei Silber-Rhenium oder Reinsilber nicht erreichbar.

Maßgebend für die Verwendung des Schaltwerkstoffes ist neben der reinen Schaltzahl die Übertemperatur im Schaltgerät. Letztere kann an unterschiedlichen Punkten des Schaltgerätes gemessen werden und wird bei vorliegenden Untersuchungen direkt an der Brücke erfaßt. Insofern müssen die Vergleichsbeispiele beachtet werden.

Wie zu erwarten ist, haben Reinsilber oder Silber-Rhenium 20 ein günstiges Übertemperaturverhalten bei allerdings geringen Schaltzahlen. Dem gegenüber zeigt AgFe9 eine so hohe Übertemperatur, die in der Praxis nicht mehr akzeptiert wird. Die hohe Übertemperatur läßt sich durch die Deckschichtbildung erläutern, welche den Kontaktwiderstand erhöht und damit zu verstärkter Erwärmung am Kontakt führt.

Dem gegenüber zeigen alle Beispiele des erfindungsgemäßen Werkstoffes, daß die Übertemperatur herabgesenkt ist. Es werden zwar nicht die Werte von Reinsilber oder Silber-Rhenium erreicht, jedoch solche Größenordnungen, die eine Verwendung des Werkstoffes in Schaltgeräten erlaubt. Dabei muß berücksichtigt werden, daß in der ersten Spalte jeweils die maximalen Übertemperaturwerte der Kontaktbrücke angegeben sind. Berücksichtigt man darüber hinaus auch die mittleren Brückentemperaturen gemäß der letzten Spalte, so kommt man dort zu äußerst günstigen Werten.

Der Vergleich des Werkstoffes mit dem Stand der Technik zeigt, daß die Kombination von Silber mit Eisen und Rhenium einen Werkstoff mit geringer Kontakterwärmung und stabilen Erwärmungsverhalten und hoher Lebensdauer in bezug auf die Schaltstromwerte realisiert. Damit ist eine beachtlicher Fortschritt gegenüber dem Stand der Technik erreicht.

## Patentansprüche

1. Kontaktwerkstoff auf Silberbasis zur Verwendung in Schaltgeräten der Energietechnik, insbesondere für Kontaktstücke in Niederspannungsschaltern, der neben Silber als weitere Wirkkomponenten wenigstens ein höher schmelzendes Metall, eine Metallegierung oder eine Metallverbindung enthält, **dadurch gekennzeich****net**, daß als Wirkkomponenten in Kombination Eisen (Fe) in Massenanteilen zwischen 1 und 50 % und Rhenium (Re) in Massenanteilen zwischen 0,01 und 5 % vorliegen.

2. Kontaktwerkstoff nach Anspruch 1, **dadurch** **gekennzeichnet**, daß Eisen (Fe) in Massenanteilen von weniger als 40 % vorliegt.

3. Kontaktwerkstoff nach Anspruch 2, **dadurch** **gekennzeichnet**, daß Eisen (Fe) in Massenanteilen von weniger als 30 % vorliegt.

4. Kontaktwerkstoff nach Anspruch 1, **dadurch** **gekennzeichnet,** daß Rhenium (Re) in Massenanteilen von weniger als 4 % vorliegt.

5. Kontaktwerkstoff nach Anspruch 4, **dadurch** **gekennzeichnet,** daß Rhenium (Re) in Massenanteilen von weniger als 3,5 % vorliegt.

6. Kontaktwerkstoff nach Anspruch 1 oder einem der Ansprüche 2 bis 5, **dadurch gekennzeich****net**, daß das Eisen (Fe) in Massenanteilen von 2 bis 25 % und das Rhenium (Re) in Massenanteilen von 0,1 bis 3 % vorliegen.

7. Kontaktwerkstoff nach Anspruch 6, **dadurch** **gekennzeichnet,** daß das Eisen (Fe) in Massenanteilen von 2 bis 20 % und das Rhenium (Re) in Massenanteilen von 0,1 bis 2 % vorliegen.

8. Kontaktwerkstoff nach Anspruch 7, **dadurch** **gekennzeichnet**, daß das Eisen (Fe) in Massenanteilen von 2 bis 10 % und das Rhenium (Re) in Massenanteilen von 0,1 bis 1,0 % vorliegen.

9. Kontaktwerkstoff nach einem der vorhergehenden Ansprüche, **dadurch gekennzeichnet,** daß das Verhältnis der Massenanteile von Eisen (Fe) zu Rhenium (Re) zwischen 4:1 und 20:1, liegt.

10. Kontaktwerkstoff nach einem der vorhergehenden Ansprüche, **dadurch gekennzeichnet**, daß der Volumenanteil der Wirkkomponenten zusammen bei etwa 6 % liegt.

11. Kontaktwerkstoff nach einem der vorhergehenden Ansprüche, **dadurch gekennzeichnet**, daß der Volumenanteil beider Wirkkomponenten zusammen bei etwa 12 % liegt.

12. Kontaktwerkstoff nach einem der vorhergehenden Ansprüche, **dadurch gekennzeichnet**, daß der Volumenanteil der Wirkkomponenten zusammen bei etwa 18 % liegt.

13. Verfahren zur Herstellung von Kontaktstücken aus einem Werkstoff nach Anspruch 1 oder einem der Ansprüche 2 bis 12, **dadurch gekennzeichnet,** daß die Herstellung pulvermetallurgisch erfolgt, wobei zunächst aus Eisen und Rhenium eine Legierung hergestellt wird, die zu einem Legierungspulver verdüst, und wobei aus Silberpulver und und dem Legierungspulver - gegebenenfalls über ein Halbzeug - die Kontaktstücke gefertigt werden.

14. Verfahren nach Anspruch 13, **dadurch ge****kennzeichnet,** daß das Herstellen der FeRe-Legierung durch Erschmelzen im Vakuum oder Schutzgas erfolgt.

15. Verfahren nach Anspruch 13, **dadurch ge****kennzeichnet,** daß das Herstellen der FeRe-Legierung durch mechanisches Legieren im Vakuum oder Schutzgas erfolgt.

16. Verfahren zur Herstellung von Kontaktstücken aus einem Werkstoff gemäß Anspruch 1 oder einem der Ansprüche 2 bis 12, **dadurch gekennzeichnet,** daß die Herstellung pulvermetallurgisch erfolgt, wobei separate Pulver aus Silber, Eisen und Rhenium verwendet werden, aus denen - gegebenenfalls über ein Halbzeug - die Kontaktstücke gefertigt werden.

17. Verfahren zur Herstellung von Kontaktstücken aus einem Werkstoff gemäß Anspruch 1 oder einem der Ansprüche 2 bis 12, **dadurch gekennzeichet**, daß die Herstellung pulvermetallurgisch erfolgt, wobei separate Pulver aus Silber, Eisen und Rhenium mechanisch legiert werden, woraus - gegebenenfalls über ein Halbzeug - die Kontaktstücke gefertigt werden.

18. Verfahren nach einem der Ansprüche 13, 16 oder 17, **dadurch gekennzeichet**, daß die Fertigung der Kontaktstücke durch eine Formteiltechnik erfolgt.

19. Verfahren nach einem der Ansprüche 13, 16 oder 17, **dadurch gekennzeichet** , daß die Fertigung der Kontaktstücke durch Strangpressen erfolgt, wozu zunächst aus dem Pulvern ein stranggepreßtes Halbzeug hergestellt wird, von dem Kontaktstücke abtrennbar sind.

## Claims

1. Contact material based on silver for use in switchgear and control gear in power engineering, in particular for contact makers in low-tension switches, which material contains, in addition to silver, at least one metal of higher melting point, one metal alloy or one metal compound as further active components, characterised in that iron (Fe), in proportions by mass of between 1 and 50%, and rhenium (Re), in proportions by mass of between 0.01 and 5%, are present in combination as active components.

2. Contact material according to Claim 1, characterised in that iron (Fe) is present in proportions by mass of less than 40%.

3. Contact material according to Claim 2, characterised in that iron (Fe) is present in proportions by mass of less than 30%.

4. Contact material according to Claim 1, characterised in that rhenium (Re) is present in proportions by mass of less than 4%.

5. Contact material according to Claim 4, characterised in that rhenium (Re) is present in proportions by mass of less than 3.5%.

6. Contact material according to Claim 1 or one of Claims 2 to 5, characterised in that iron (Fe) is present in proportions by mass of 2 to 25% and rhenium (Re4) is present in proportions by mass of 0.1 to 3%.

7. Contact material according to Claim 6, characterised in that iron (Fe) is present in proportions by mass of 2 to 20% and rhenium (Re) is present in proportions by mass of 0.1 to 2%.

8. Contact material according to Claim 7, characterised in that iron (Fe) is present in proportions by mass of 2 to 10% and rhenium (Re) is present in proportions by mass of 0.1 to 1.0%.

9. Contact material according to one of the preceding claims, characterised in that the ratio of the proportions by mass of iron (Fe) to rhenium (Re) is between 4:1 and 20:1.

10. Contact material according to one of the preceding claims, characterised in that the proportion by volume of the active components together is about 6%.

11. Contact material according to one of the preceding claims, characterised in that the proportion by volume of both active components together is about 12%.

12. Contact material according to one of the preceding claims, characterised in that the proportion by volume of the active components together is about 18%.

13. Process for the production of contact makers from material according to Claim 1 or one of Claims 2 to 12, characterised in that the production is carried out by powder metallurgy, an alloy first being produced from iron and rhenium and said alloy being atomised to form an alloy powder and the contact makers being produced from silver powder and the alloy powder, optionally via a semi-finished product.

14. Process according to Claim 13, characterised in that the production of the FeRe alloy is carried out by melting under vacuum or under a blanketing gas.

15. Process according to Claim 13, characterised in that the production of the FeRe alloy is carried out by mechanical alloying under vacuum or under a blanketing gas.

16. Process for the production of contact makers from a material according to Claim 1 or one of Claims 2 to 12, characterised in that the production is carried out by powder metallurgy, separate silver, iron and rhenium powders being used, from which the contact makers are produced, optionally via a semi-finished product.

17. Process for the production of contact makers from a material according to Claim 1 or one of Claims 2 to 12, characterised in that the production is carried out by powder metallurgy, separate silver, iron and rhenium powders being mechanically alloyed, from which alloy the contact makers are produced, optionally via a semi-finished product.

18. Process according to one of Claims 13, 16 or 17, characterised in that the production of the contact makers is carried out by means of a moulding technique.

19. Process according to one of Claims 13, 16 or 17, characterised in that the production of the contact makers is carried out by means of extrusion moulding, to which end an extrusion-moulded semi-finished product, from which contact makers can be separated off, is first produced from the powders.

## Revendications

1. Matériau pour contact à base d'argent destiné à être utilisé dans des appareils de coupure de la technique de la transmission d'énergie, notamment pour des pièces de contact dans des disjoncteurs basse tension, qui contient comme autre constituant actif, en plus de l'argent, au moins un métal à point de fusion supérieur, un alliage métallique ou un composé métallique, caractérisé par le fait qu'il est prévu en tant que constituants actifs, en combinaison, du fer (Fe) en une quantité comprise entre 1 et 50 % en masse et du rhénium (Re) en une quantité comprise entre 0,1 et 5 % en masse.

2. Matériau pour contact suivant la revendication 1, caractérisé par le fait que le fer (Fe) est présent en une quantité inférieure à 40 % en masse.

3. Matériau pour contact suivant la revendication 2, caractérisé par le fait que le fer (Fe) est présent en une quantité inférieure à 30 % en masse.

4. Matériau pour contact suivant la revendication 1, caractérisé par le fait que le rhénium (Re) est présent en une quantité inférieure à 4 % en masse.

5. Matériau pour contact suivant la revendication 4, caractérisé par le fait que le rhénium (Re) est présent en une quantité inférieure à 3,5 % en masse.

6. Matériau pour contact suivant la revendication 1 ou l'une des revendications 2 à 5, caractérisé par le fait que le fer Fe est présent en une quantité comprise entre 2 et 25 % en masse et que le rhénium (Re) est présent en une quantité comprise entre 0,1 et 3 % en masse.

7. Matériau pour contact suivant la revendication 6, caractérisé par le fait que le fer (Fe) est présent en une quantité comprise entre 2 et 20 % en masse et le rhénium (Re) est présent en une quantité comprise entre 0,1 et 2 % en masse.

8. Matériau pour contact suivant la revendication 7, caractérisé par le fait que le fer (Fe) est présent en une quantité comprise entre 2 et 10 % en masse et que le rhénium (Re) est présent en une quantité comprise entre 0,1 et 1,0 % en masse.

9. Matériau pour contact suivant l'une des revendications précédentes, caractérisé par le fait que le rapport des pourcentages en masse du fer (Fe) au rhénium (Re) est compris entre 4:1 et 20:1.

10. Matériau pour contact suivant l'une des revendications précédentes, caractérisé par le fait que le pourcentage global en volume des constituants actifs est égal à environ 6 %.

11. Matériau pour contact suivant l'une des revendications précédentes, caractérisé par le fait que le pourcentage global en volume des deux constituants actifs est égal à environ 12 %.

12. Matériau pour contact suivant l'une des revendications précédentes, caractérisé par le fait que le pourcentage global en volume des constituants actifs est égal à environ 18 %.

13. Procédé pour fabriquer des pièces de contact en un matériau suivant la revendication 1 ou l'une des revendications 2 à 12, caractérisé par le fait que la fabrication s'effectue conformément à la métallurgie des poudres, par préparation tout d'abord d'un alliage à partir du fer et du rhénium, puis pulvérisation de l'alliage sous la forme d'une poudre, et par fabrication des pièces de contact à partir de la poudre d'argent et de la poudre d'alliage éventuellement en passant par un produit demi-fini.

14. Procédé suivant la revendication 13, caractérisé par le fait que la fabrication de l'alliage FeRe s'effectue par fusion sous vide ou dans un gaz protecteur.

15. Procédé suivant la revendication 13, caractérisé par le fait que la fabrication de l'alliage FeRe s'effectue par alliage mécanique sous vide ou dans un gaz protecteur.

16. Procédé pour fabriquer des pièces de contact à partir d'un matériau suivant la revendication 1 ou l'une des revendications 2 à 12, caractérisé par le fait que la fabrication s'effectue conformément à la métallurgie des poudres, auquel cas on utilise des poudres séparées d'argent, de fer et de rhénium, à partir desquelles on fabrique les pièces de contact - éventuellement en passant par un produit demi-fini.

17. Procédé pour fabriquer des pièces de contact à partir d'un matériau suivant la revendication 1 ou l'une des revendications 2 à 12, caractérisé par le fait que la fabrication s'effectue conformément à la métallurgie des poudres, auquel cas on forme mécaniquement l'alliage de poudres séparées d'argent, de fer et de rhénium, alliage à partir duquel on fabrique les pièces de contact - éventuellement en passant par un produit demi-fini.

18. Procédé suivant l'une des revendications 13, 16 ou 17, caractérisé par le fait que la fabrication des pièces de contact s'effectue au moyen d'une technique de fabrication de pièces moulées.

19. Procédé suivant l'une des revendications 13, 16 ou 17, caractérisé par le fait que la fabrication des pièces de contact s'effectue par extrusion, opération pour laquelle on fabrique tout d'abord, à partir de la poudre, un produit demi-fini extrudé, dont on sépare des pièces de contact.
